# FASCICULE DE BREVET EUROPEEN

(11) **EP 0 159 212 B1**
(45) Date de publication et mention de la délivrance du brevet: **06.07.1988**
(21) Numéro de dépôt: 85400345.6
(22) Date de dépôt: 25.02.1985
(51) Int. Cl.: F21H 1/02

(54) **Nouveau matériau candoluminescent et son procédé de préparation**
Candoluminescent Material und Herstellungsverfahren
Candoluminescent material and process for its production

(30) Priorité: 02.03.1984 FR 8403304
(43) Date de publication de la demande: 23.10.1985
(73) Titulaire: COMMISSARIAT A L'ENERGIE ATOMIQUE, 75015 Paris Cédex 15 (FR)
(72) Inventeur: Perroud, Anne-Marie, F-38240 Meylan (FR); Silvent, Alain, F-38000 Grenoble (FR)
(74) Mandataire: Mongrédien, André

(56) Documents cités:
- EP-A- 0 082 062
- DE-C- 39 162
- DE-C- 41 945
- GB-A- 17 492
- GB-A- 20 740

## Description

La présente invention a pour objet un nouveau matériau candoluminescent, utilisable en particulier comme manchon de lampes à gaz, et son procédé de fabrication.

Depuis les travaux de Auer Von Welsbach, les manchons de lampes à gaz sont constitués d'un fin tissu combustible imprégné d'un minéral formant, après la première combustion dans la flamme du gaz, un réseau à l'état solide donnant dans la flamme un intense phénomène de candoluminescence. Le réseau solide se forme rapidement dès le premier allumage, et il acquiert sa forme définitive et une texture solide résistant aux chocs mécaniques et thermiques. Pour obtenir cette résistance, il est préférable que le réseau solide ait la structure cristalline cubique de type fluorine. Par ailleurs, pour que le matériau candoluminescent présente une grande brillance dans le visible, il est nécessaire qu'il émette peu dans l'infrarouge, ce qui lui permet d'atteindre une température élevée dans la flamme pratiquement incolore du gaz.

Autrefois, les manchons étaient constitués par une résille de tissu imprégnée d'un mélange de sels qui forment après la première combustion un tissu fin et divisé d'oxyde de thorium contenant un peu d'oxyde de cérium ou d'autres oxydes, par exemple un oxyde comprenant 99,2 % en moles d'oxyde de thorium et 0,8 % en moles d'oxyde de cérium.

Cependant, l'utilisation et la réalisation de manchons à base d'oxyde de thorium présentaient certains inconvénients. En effet, le thorium est un élément naturellement radioactif émetteur alpha qui possède une période de 1,4 - 1010 années et donne par filiation divers isotopes radioactifs qui sont des émetteurs alpha, bêta ou gamma, à vie courte, dont un gaz radioactif le thoron 220, aboutissant au plomb 208. Ainsi, une tonne de thorium naturel représente environ un curie de ²³²Th et un curie de ²²⁸Th. Or, les quantités de thorium utilisées pour la production de manchons ne sont pas négligeables puisque selon les statistiques mondiales, la production de manchons candoluminescents est de l'ordre de 300 millions par an. Aussi, à raison de 0,3 g de thorium par manchon, la quantité de thorium mise en jeu est de 100 tonnes par an, ce qui conduit à une dissémination du thorium, dangereuse et regrettable.

Pour pallier cet inconvénient, on a proposé récemment des matériaux candoluminescents nouveaux à base de mélanges d'oxydes de zirconium et de calcium - voir la demande EP-A-0082 062 au nom du demandeur pour « Matériau candoluminescent, son procédé de préparation et son utilisation comme manchon de lampe à gaz -.

Une composition typique de tels matériaux, décrite dans ce brevet français, répond à la composition molaire suivante :
75 à 90 % d'oxyde de zirconium
10 à 25% d'oxyde de calcium
0 à 5 % d'oxyde d'aluminium et/ou d'oxyde de magnésium
0 à 1 % au total d'oxydes de fer, de manganèse, de praséodyme et/ou de cérium.

De telles compositions sont des solutions solides qui possèdent à la fois de bonnes propriétés mécaniques vis-à-vis de leur solidité dans la flamme, de leur résistance aux chocs mécaniques et thermiques et qui sont susceptibles de rayonner une énergie lumineuse convenable, puisque, mesurée en température d'incandescence au pyromètre optique, elle est de même niveau que celle fournie par les compositions antérieures à base de thorine.

Toutefois, si l'on mesure cette énergie lumineuse des manchons ainsi obtenus suivant la méthode des éclairagistes, c'est-à-dire à l'aide d'un luxmètre, les chiffres obtenus restent inférieurs à ceux des manchons commerciaux à base de thorine.

On connaît également des manchons constitués d'oxyde de zirconium et d'oxydes de terres rares. Ainsi, le brevet allemand 39162 illustre un matériau candoluminescent ayant la composition suivante :
environ 64 % en moles d'oxyde de zirconium,
environ 35 % en moles d'oxydes de terres rares constitués par de l'yttrium et du lanthane.
Ces fortes teneurs en terres rares abaissent la température d'incandescence et conduisent à une luminosité faible. Ainsi, dans le cas de l'exemple 2 de ce brevet,' la luminosité est inférieure à 10 Lux.

Le brevet allemand 41 945 divulgue des matériaux candoluminescents ayant la composition molaire suivante :
25,7 % d'oxyde de cérium,
16,9 % d'oxyde de lanthane,
12,2 % d'oxyde d'yttrium, et
45,2 % d'oxyde de zirconium.

Ainsi, ces manchons contiennent environ 55 % en moles de terres rares (cérium, lanthane, yttrium) et ils ont une luminosité rougeâtre très inférieure à 5 Lux.

Ainsi, la luminosité de tels manchons est insuffisante.

Le demandeur a donc continué ses recherches pour tenter d'améliorer la luminosité des manchons au zirconium en définissant cette luminosité comme étant la grandeur mesurée par une cellule optique dont la sensibilité est représentative de celle de l'ceil humain.

Dans cette voie, le demandeur a recherché, parmi les moyens possibles d'améliorer l'émission lumineuse des composés réfractaires candoluminescents antérieurs, des éléments d'addition nouveau à la zircone cubique qui formait le noyau constitutif essentiel des matériaux mis au point précédemment. Dans cette optique, l'attention du demàndeur a été attirée par le cas de l'yttrium dont il est connu qu'il est un stabilisant de la zircone cubique et qu'il est fréquemment utitisé à cet effet dans des proportions moléculaires à peu près les mêmes que celles de la solution solide zircone/oxydede calcium. Toutefois, les manchons obtenus à partir de solutions zirconium/yttrium, s'ils ont d'excellentes propriétés mécaniques, ont en revanche un rayonnement incandescent dans le spectre visible qui est inférieur à celui des manchons en zircone stabilisée par de la chaux. A titre de comparaison, toutes choses égales par ailleurs, on observait que ce rayonnement incandescent était de l'ordre en moyenne de 10 lux dans le cas d'une solution zircone/oxyde d'yttrium et de 13 lux dans le cas d'une solution zircone/chaux. Ceci semblait, par conséquent, conduire le spécialiste à rejeter définitivement l'emploi de l'yttrium pour la réalisation de solutions solides candoluminescentes.

Toutefois, dans les compositions antérieures faisant l'objet de la demande EP-A-0082 062, figurait déjà une certaine quantité de magnésium sous forme d'oxyde qui pésentait un bon rendement en énergie lumineuse avec comme inconvénient majeur une fragilisation du manchon lorsque la teneur de la solution solide en oxyde de magnésium dépassait 4 à 5 % de la composition molaire. If semblait par conséquent impossible pour des raisons purement mécaniques, d'augmenter encore le rendement candoluminescent des compositions obtenues en introduisant davantage d'oxyde de magnésium dans la solution solide de zircone.

Or, et ce de façon tout à fait inattendue, le demandeur a constaté que si l'on remplaçait graduellement une partie de la chaux dans les compositions antérieures par une fraction d'oxyde d'yttrium tout en introduisant des quantités de plus en plus importantes d'oxyde de magnésium, on augmentait ainsi, la luminosité du composé, sans amoindrir pour autant sa solidarité et ses propriétés mécaniques.

Autrement dit, le demandeur a mis en évidence le résultat inattendu selon lequel l'emploi d'oxyde d'yttrium associé ou non à la chaux, dans une composition candoluminescente solide, permet d'augmenter considérablement la teneur en oxyde de magnésium, renforçant ainsi la solidité du matériau et, simultanément, sa luminosité. On peut ainsi, selon l'invention, introduire jusqu'à 15 % en composition molaire d'oxyde de magnésium.

Une composition typique de matériaux candoluminescents objet de la présente invention répond à la composition molaire suivante :
75 % à 90 % d'oxyde de zirconium,
5 % à 20 % soit d'oxyde d'yttrium, soit d'un mélange d'oxyde de calcium et d'oxyde d'yttrium,
2 % à 15 % soit d'oxyde de magnésium, soit d'oxyde de magnésium et d'oxyde d'aluminium ; avec 0,01 à 1 % au total d'un ou plusieurs oxydes choisis dans le groupe du fer, du chrome, du manganèse, du praséodyme et du cérium.

On voit donc que l'invention consiste pour l'essentiel à remplacer, dans les composés objets de l'EP-A-0082 062, tout ou partie de la chaux par de l'oxyde d'yttrium. L'addition de cet oxyde d'yttrium permet d'inclure jusqu'à 15% d'oxyde de magnésium, ce qui était impossible lorsque l'on utilisait l'oxyde de calcium seul.

L'invention a également pour objet un procédé de préparation d'un matériau candoluminescent répondant aux caractéristiques précitées.

Ce procédé consiste :
à imprégner un textile combustible d'une solution de sels de zirconium, de calcium et/ou d'yttrium, d'aluminium et/ou de magnésium, et un ou plusieurs sels choisis dans le groupe comprenant les sels de fer, de manganèse, de praséodyme, de chrome et de cérium, la concentration des sels dans la solution d'imprégnation étant telle qu'elle corresponde à l'obtention d'un mélange d'oxydes ayant la composition molaire suivante :
75 à 90 % d'oxyde de zirconium
5 à 20 % soit d'oxyde d'yttrium, soit d'un mélange d'oxyde de calcium et d'oxyde d'yttrium,
2 à 15 % soit d'oxyde de magnésium, soit d'oxyde de magnésium et d'oxyde d'aluminium ;
0,1 à 1 % au total d'oxydes de fer, de chrome, de manganèse, de praséodyme et de cérium,

à soumettre le textile ainsi imprégné à une combustion pour éliminer le textile et convertir les sels en oxydes répartis sous la forme d'un réseau correspondant sensiblement au textile d'origine.

Les solutions utilisées pour réaliser des manchons selon l'invention sont de même nature que celles décrites dans le brevet précédent 81 23202 du 11/12/1981. En ce qui concerne la solution d'yttrium, on peut employer une solution molaire en poids de nitrate d'yttrium Y(N0₃)₃, 8 OH₂ à 149 g/kg de solution. Le mode de réalisation des manchons est le même que celui décrit dans le brevet précédent dès lors que l'on a accompli des opérations de dénitration bien connues des fabricants de manchons.

A titre d'exempte, le tissu aéré destiné à la fabrication du manchon est plongé dans 100 g de solution comprenant :
- dans le 1 er exemple :
82 g de solution molaire en poids de nitrate de Zr
5 g de solution molaire en poids de nitrate de Y
12 g de solution molaire en poids de nitrate de Mg
1 g de solution molaire en poids de nitrate de Ce et Fe.
- dans le 2^{ème} exemple :
87 g de solution molaire en poids de nitrate de Zr
4 g de solution molaire en poids de nitrate de Y
2 g de solution molaire en poids de nitrate de Ca
6 g de solution molaire en poids de nitrate de Mg
1 g de solution molaire en poids de nitrate de Ce et Fe.

Après avoir subi les traitements habituels décrits ci-dessus, le tissu est mis sous forme de manchon adapté au type de lampe utilisée ; le manchon se consume d'abord par simple allumage et devient incandescent avec la flamme du gaz ; on mesure alors son éclairement, à une pression de gaz donné, à l'aide d'un luxmètre étalonné.

Le tableau qui suit et qui donne sous forme comparative les énergies lumineuses ainsi que les températures moyennes de l'incandescence en degrés centigrades permet de comparer les caractéristiques et les performances des manchons commerciaux en thorine de l'art antérieur ainsi que des manchons candoluminescents en zircone en solutions solides avec les différents oxydes de calcium, d'aluminium, de magnésium et d'yttrium. Ce tableau permet de constater que ce sont les solutions solides d'oxydes selon l'invention, c'est-à-dire qui comportent à la fois une quantité importante d'oxyde de magnésium, jusqu'à 15% et un mélange d'oxydes de calcium. et d'yttrium qui donnent les meilleurs rendements en luminosité sans que soient sacrifiées pour autant les qualités de résistance purement mécaniques.

Lors de la combustion, les anions des sels sont progressivement éliminés et les métaux s'organisent à l'état d'oxydes, selon une texture cristalline cubique de type fluorine, en reproduisant approximativement la forme qu'avaient prise les fibres du tissu vers la fin de leur combustion.

Le textile combustible utilisé peut être un textile à base de coton, de rayonne, d'acétate ou d'autres fibres naturelles ou synthétiques tels que ceux qui sont généralement utilisés pour la réalisation des manchons candoluminescents.

Le textile peut avoir la forme d'une toile, d'une gaze, d'un tulle, d'un voile, etc. Les meilleurs résultats sont obtenus avec des tissus très aérés, car les textiles brûlent généralement avec un important retrait. Aussi, un tissu très aéré convient mieux qu'une toile, car la mise en place de la structure minérale se fait plus facilement et le manchon se révèle plus résistant. Par ailleurs, il est préférable que les fils de tissage du tissu soient constitués de faisceaux de fils extrêmement fins plutôt que de brins assez gros. En effet, après conversion en filaments d'oxyde, les fils extrêmement fins sont globalement moins bons conducteurs thermiquement et perdent moins d'énergie par conduction.

Les solutions utilisées pour l'imprégnation peuvent être des solutions aqueuses ou des solutions organiques, par exemple des solutions alcooliques. De même, les sels utilisés peuvent être des sels provenant d'un acide minéral ou organique ou encore des alcoolates. De préférence, on utilise des solutions aqueuses, car on a constaté que la tenue mécanique des manchons obtenus était meilleure dans ce cas. Ceci provient sans doute du fait que l'on obtient une meilleure imprégnation du tissu cellulosique avec ces solutions, car les tissus de cellulose n'ont pas une grande affinité pour les produits organiques.

De ce fait, on n'obtient pas une bonne homogénéité d'imprégnation et la tenue mécanique du manchon obtenu après combustion du textile est moins bonne.

De même, il est préférable d'utiliser comme sels de zirconium, de calcium, d'yttrium, d'aluminium, de magnésium, de fer, de chrome, de praséodyme, de manganèse et de cérium, des sels d'acides minéraux pour obtenir une homogénéité d'imprégnation et une conversion facile en oxydes.

Bien que différents sels d'acides minéraux puissent être utilisés, on emploie de préférence des nitrates, car ils ont l'avantage de se décomposer sans problème en oxydes et de convenir à la préparation de solutions ayant des concentrations suffisantes en sel.

En effet, bien que les textiles à base de cellulose fixent une quantité importante de solution, il est nécessaire d'avoir une concentration en sels importante pour que le manchon comporte, après combustion du textile, une quantité suffisante d'oxydes résiduels, constituant ainsi un édifice solide.

Selon l'invention, on peut aussi ajouter différents adjuvants à la solution, notamment pour améliorer la mouillabilité du tissu, la souplesse ou la conservation de celui-ci comme cela est généralement réalisé pour la fabrication de manchons en oxyde de thorium.

Lorsque le procédé de l'invention est utilisé pour la préparation de manchons de lampes à gaz, les manchons imprégnés sont soumis à un séchage puis conservés à l'état sec comme dans le cas des manchons à base d'oxyde de thorium.

## Revendications

1. Matériau candoluminescent constitué par un mélange d'oxydes finement divisé mis sous la forme d'un réseau analogue à un textile, caractérisé en ce que ledit mélange d'oxydes comprend en moles :
75 à 90 % d'oxyde de zirconium,
5 à 20 % soit d'oxyde d'yttrium, soit d'un mélange d'oxyde de calcium et d'oxyde d'yttrium,
2 à 15 % soit d'oxyde de magnésium, soit d'oxydes de magnésium et d'aluminium, et

0,01 à 1 % au total d'un ou plusieurs oxydes choisis dans le groupe comprenant l'oxyde de fer, l'oxyde de chrome, l'oxyde de manganèse, l'oxyde de praséodyme, et l'oxyde de cérium.

2. Procédé de préparation d'un matériau candoluminescent, caractérisé en ce qu'il consiste :
- à imprégner un textile combustible d'une solution de sels de zirconium, de calcium et/ou d'yttrium, d'aluminium et/ou de magnésium, et d'un ou de plusieurs sels choisis dans le groupe comprenant les sels de fer, de manganèse, de praséodyme, de chrome et de cérium, la concentration des sels dans la solution d'imprégnation étant telle qu'elle corresponde à l'obtention d'un mélange d'oxydes ayant la composition molaire suivante :
75 à 90 % d'oxyde de zirconium,
5 à 20 % soit d'oxyde d'yttrium, soit d'un mélange d'oxyde de calcium et d'oxyde d'yttrium,
2 à 15 % soit d'oxyde de magnésium, soit d'oxydes de magnésium et d'aluminium,
0,01 à 1 % au total d'un ou plusieurs oxydes choisis dans le groupe comprenant les oxydes de fer, de chrome, de manganèse, de praséodyme et de cérium,
- à soumettre le textile ainsi imprégné à une combustion pour éliminer le textile et convertir les sels en oxydes répartis sous la forme d'un réseau correspondant sensiblement au textile d'origine.

## Claims

1. Candoluminescent material constituted by a mixture of finely divided oxides brought into the form of a net identical to a textile, wherein the molar composition of the oxide mixture is as follows :
75 to 90 % zirconia,
5 to 20 % yttrium oxide or a mixture of calcium and yttrium oxides,
2 to 15% magnesia or magnesia and alumina,
0.01 to 1 % in all of one or more oxides chosen from the group including iron, chrome, manganese, praseodymium and cerium.

2. Process for the preparation of a candoluminescent material, characterized in that it comprises :
- impregnating a combustible textile material with a solution of zirconium, calcium and/or yttrium, aluminium and/or magnesium salts, as well as one or more salts chosen from the group including iron. manganese, praseodymium, chrome and cerium, the concentration of the salts in the impregnation solution being such that it corresponds to obtaining a mixture of oxides having the following molar composition :
75 to 90 % zirconia,
5 to 20 % of yttrium oxide or a mixture of calcium oxide and yttrium oxide,
2 to 15 % of magnesia, or magnesia and alumina,
0.01 to 1 % in all of one or more oxides of iron, chrome, maganese, praseodymium and cerium,
- subjecting the thus impregnated to a combustion process in order to eliminate the textile and convert the salts into oxides distributed in the form of a net substantially corresponding to the original textile material.

## Patentansprüche

1. Candolumineszierendes Material, bestehend aus einer fein verteilten Oxidmischung, die in der Art eines Gewebes zu einem Gitter geformt ist, dadurch gekennzeichnet, daß die genannte Oxidmischung in Mol umfaßt :
75 bis 90 % Zirkoniumoxid
5 bis 20 % entweder Yttrimoxid oder eine Mischung aus Calciumoxid und Yttriumoxid,
2 bis 15 % entweder Magnesiumoxid oder Magnesiumoxid und Aluminiumoxid, und
0,01 bis 1 % insgesamt eines Oxids oder mehrere Oxide ausgewählt aus der Gruppe umfassend Eisenoxid, Chromoxid, Manganoxid, Praseodymoxid und Ceroxid.

2. Verfahren zur Herstellung eines candolumineszierenden Materials, dadurch gekennzeichnet, daß es umfaßt :
- imprägnieren eines brennbaren Gewebes mit einer Lösung von Zirkonium-, Calcium- und/oder Yttrium-, Aluminium- und/oder Magnesiumsalzen, und mit einem oder mehreren Salzen ausgewählt aus der Gruppe umfassend Eisen-, Mangan-, Praseodym-, Chrom- und Cersalze, wobei die Konzentration der Salze in der Imprägnierlösung so ist, daß sie der Herstellung einer Oxidmischung mit der folgenden moralen Zusammensetzung entspricht:
75 bis 90 % Zirkoniumoxid,
5 bis 20 % entweder Yttriumoxid oder einer Mischung aus Caliumoxid und Yttriumoxid,
2 bis 15 % entweder Magnesiumoxid oder magnesiumoxid und Aluminiumoxid,
0,01 bis 1 % insgesamt eines Oxids oder mehrerer Oxide, ausgewählt aus der Gruppe umfassend Eisenoxid, Chromoxid, Manganoxid, Praseodymoxid und Ceroxid,
- Verbrennen des so imprägnierten Gewebes, um das Gewebe zu eliminieren und die Salze in Oxide, in der Form eines im wesentlichen dem Ausgangsgewebe entsprechenden Gitters verteilt, umzuwandeln.
